# EUROPÄISCHE PATENTSCHRIFT

(11) **EP 0 281 591 B1**
(45) Veröffentlichungstag und Bekanntmachung des Hinweises auf die Patenterteilung: **23.01.1991**
(21) Anmeldenummer: 87905747.9
(22) Anmeldetag: 03.09.1987
(51) Int. Cl.: B22F 3/20

(54) **VERFAHREN, VORRICHTUNG UND KAPSEL ZUR PULVERMETALLURGISCHEN HERSTELLUNG VON ROHREN ODER DGL. LANGGESTRECKTEN PROFILEN**
PROCESS DEVICE AND SHEATH FOR PRODUCING PIPES OR SIMILAR ELONGATED PROFILES BY POWDER METALLURGY
PROCEDE, DISPOSITIF ET CAPSULE DE FABRICATION DE TUBES OU DE PROFILES ALLONGES SIMILAIRES PAR METALLURGIE DES POUDRES

(30) Priorität: 03.09.1986 SE 8603686
(43) Veröffentlichungstag der Anmeldung: 14.09.1988
(73) Patentinhaber: AVESTA NYBY POWDER AB, S-644 80 Torshälla (SE)
(72) Erfinder: TORNBERG, Claes, S-644 00 Torshälla (SE)
(74) Vertreter: Popp, Eugen, Dr.
(86) Internationale Anmeldenummer: EP8700498
(87) Internationale Veröffentlichungsnummer: WO8801547

(56) Entgegenhaltungen:
- WO-A-80/00803
- DE-A- 1 583 766
- DE-A- 1 758 202
- DE-A- 1 943 238

## Beschreibung

Die Erfindung betrifft ein Verfahren, eine Kapsel sowie eine Vorrichtung zur pulvermetallurgischen Herstellung von Rohren oder dgl. langgestreckten Profilen.

Zur Herstellung von rohrförmigen Rohlingen aus Metall und/oder Metallegierungen, die unter Ausbildung von Rohren extrudiert bzw. stranggepreßt werden, gibt es zwei principielle Verfahren:
a) mechanische Bearbeitung eines gewalzten oder geschmiedeten Stangenmaterials unter Herstellung des gewünschten Außendurchmessers des zu extrudierenden Rohlings sowie unter Ausbildung einer zentrisch angeordneten Längsbohrung, wobei letztere durch entsprechendes Aufbohren des Stangenmaterials erhalten wird;
b) Befüllen einer Kapsel mit einem zylindrischen Außen- und Innenmantel aus dünnem, duktilen Blech mit Pulver aus Metall und/oder Metallegierungen, Verschließen der Kapsel und Ausübung eines isostatischen Drucks auf diese.

Das letztgenannte Verfahren hat sich als sehr vorteilhaft erweisen. Es lassen sich durch Extrusion der pulvermetallurgischen Rohr-Roh- bzw. -Preßlinge hochqualitative Rohre herstellen. Da zur Ausbildung der zentralen Längsbohrung ein Aufbohren nicht erforderlich ist, lassen sich die beim Bohren üblicherweise vorhandenen Materialverluste vermeiden.

Der vorliegenden Erfindung liegt nun die Aufgabe zugrunde, die letztgenannte Methode dahingehend zu verbessern, daß mit noch geringerem Aufwand bei gleich guter oder sogar besserer Qualität der zur Extrusion erforderliche Preßling erhalten wird.

Diese Aufgabe wird verfahrenstechnisch durch die Merkmale des Patentanspruches 1, vorrichtungstechnisch durch die Merkmale des Patentanspruches 14 sowie hinsichtlich der zur Extrusion bestimmten Kapsel durch die Merkmale des Patentanspruches 7 gelöst, wobei die jeweils zugeordneten Unteransprüche vorteilhafte Weiterbildungen des erfindungsgemäßen Grundgedankens betreffen.

Die Vorverdichtung des Pulvers innerhalb der Kapsel erfolgt vorzugeweise mittels Ultraschall-Vibration derart, daß eine Pulver-Dichte von etwa 70% der theoretischen Dichte erhalten wird. Nach dem Verschließen der Kapsel wird diese einem allseitig wirkenden vorzugsweise kaltisostatischen Druck ausgesetzt, um die Pulver-Dichte auf etwa 95% der theoretischen Dichte zu erhöhen. Anschließend wird die Kapsel in einer topfartigen Aufnahme einer Extrudieranlage positioniert, in der sie mittels eines Dorns unter Ausbildung einer zentralen Längsbohrung gelocht wird. Zu diesem Zweck ist der Dorn an seinem freien Ende mit einer Spitze aus äußerst widerstandsfähigem Material, insbesondere Hartmetall oder Keramik, versehen. Durch diese Lochung erfolgt von innen radial nach außen eine zusätzliche Pressung des Pulvers, wodurch man eine besonders gleichförmige Dichte über dem Querschnitt der Kapsel erhält. Vorzugsweise erfolgt die Lochung der Kapsel bei erhöhter Temperatur von z. B. 600°C oder auch im Bereich der Warmbearbeitungs- bzw. Extrusionstemperatur, d. h. bei einer Temperatur von etwa 1.100 bis 1.200°C. In diesem Fall kann die Extrusion sich unmittelbar an das Lochen der Kapsel anschließen.

Die Erfindung hat mehrere unerwartete Vorteile:
Wie bereits oben dargelegt, wird durch das Einpressen des Dornes in die mit Pulver gefüllte Kapsel von innen heraus eine zusätzliche Pressung des Pulvers erreicht, die zu einer Vergleichmäßigung der Dichte über den Querschnitt der Kapsel führt.

Außerdem hat das Einpressen des Dornes in die mit Pulver gefüllte Kapsel eine Art "Porenverschluß" des Pulvers zur Folge, so daß auf einen Kapsel-Innenmantel entsprechend dem Kapsel-Außenmantel verzichtet werden kann. Dementsprechend entfallen auch die dafür notwendigen Schweißarbeiten, die ohnehin zu einer Schwächung des Kapselmaterials führen. Derartige Schwachstellen beinhalten das Risiko von Leckagen.

Die zu lochende Kapsel kann bedeutend billiger hergestellt werden als die bisher verwendeten rohrförmigen Kapseln z. B. gemäß der EP-A-20 536 oder DE-A-24 19 014.

Es können auch größere Rohrmengen unter Verwendung der Erfindung extrudiert werden. Die Ausbeute an fertigen fehlerfreien Produkten ist größer.

Das Einpressen des Dornes in die mit Pulver gefüllte Kapsel unter Ausbildung der zentralen Bohrung bzw. Lochung erfolgt vorzugsweise mittels einer Vertikalpresse, wobei der Dorn, zumindest dessen Spitze, mit Spiel gelagert ist, um eine hohe Konzentrizität zu erreichen. Die erwähnte Dornspitze ist entweder als Kegel oder Kegelstumpf ausgebildet.

Nachstehend wird die Erfindung anhand von schematisch dargestellten Ausführungsbeispielen für erfindungsgemäß ausgebildete Kapseln und eine erfindungsgemäß ausgebildete Vorrichtung näher erläutert. Es zeigen:
Fig. 1 eine erste Ausführungsform einer erfindungsgemäß ausgebildeten Kapsel im schematischen Längsschnitt;
Fig. 2 die Anordnung der Kapsel nach Fig. 1 in einer Vorrichtung zur Ausbildung einer zentralen Längs-Lochung, ebenfalls im schematischen Längsschnitt;
Fig. 3 mehrere Ausführungsformen von erfindungsgemäß ausgebildeten Kapseln im Längsschnitt;
Fig. 4 der Dichteverlauf über den Querschnitt einer kaltisostatisch verpreßten Kapsel vor Ausbildung der zentralen Lochung; und
Fig. 5 Teil einer abgewandelten Ausführungsform eines Dornes zur Ausbildung der zentralen Lochung in einer mit Pulver gefüllten Kapsel im Längsschnitt.

In Fig. 1 ist eine erste Ausführungsform einer erfindungsgemäß ausgebildeten bzw. verwendeten Kapsel zur Herstellung eines Rohr-Preßlings im schematischen Längsschnitt dargestellt. Dementsprechend besteht die Kapsel aus einem Außenmantel 8 sowie einem Deckel 9 jeweils aus dünnem, duktilem Blech sowie einem etwas dickwandigeren Boden 14, dessen Umfangsrand 15 verstärkt ausgebildet ist, und zwar im vorliegenden Fall sich prismatisch nach innen erstreckend, so daß der innere Bereich 10 des Bodens 14 eine geringere Dicke aufweist als der Randbereich. Boden und Deckel sind mit dem Außenmantel jeweils schweißverbunden (Ringschweißnähte 12, 25). Der Deckel könnte auch integraler Bestandteil des Außenmantels 8 sein. Außenmantel 8 und Deckel 9 würden dann vorzugsweise im Tiefziehverfahren ausgebildete werden.

Bei dem dargestellten Ausführungsbeispiel ist der dem Deckel 9 zugeordnete Endabschnitt des Außenmantels 8 radial nach innen eingezogen unter Ausbildung einer sich radial nach innen erstreckenden Umfangswölbung 11, längs deren Innenrandes der Deckel 9 angeschweißt ist (Schweißnaht 12). Es ist jedoch genau so gut denkbar, entsprechend der gestrichelten Darstellung in Fig. 3 den Deckel 9' mit einem gewölbten Umfangsrand 11' zu versehen, der mit dem Außenmantel 8 stumpf verschweißt wird (Schweißnaht 12' in Fig. 3). Bei der dargestellten Ausführungsform wird des Außenmantel 8 zunächst bodenseitig durch eine Bodenplatte 14 verschlossen. Anschließend wird die Kapsel mit Metallpulver gefüllt, und zwar vorzugsweise unter Vorverdichtung mittels Ultraschall-Vibration. Dadurch wird eine Pulverdichte von bis zu etwa 70% der theoretischen Dichte erreicht. Anschließend wird die Kapsel mit dem Deckel 9 verschlossen und einem allseitig wirkenden kaltisostatischen Druck ausgesetzt, um die Dichte des Pulvers im Mittel auf etwa 95% der theoretischen Dichte zu erhöhen, wobei der Dichteverlauf über den Querschnitt der Kapsel entsprechend Kurve 24 in Fig. 4 ist. Die Pulverdichte nimmt also radial von innen nach außen zu. Dieser Dichteverlauf ist für die weitere Einwirkung auf die Kapsel entsprechend der nachstehenden Beschreibung von großer Bedeutung. Die Metallpulver-Füllung ist in Fig. 1 mit der Bezugsziffer 3 gekennzeichnet.

Die kaltisostatisch gepreßte Kapsel wird anschließend in einer topfartigen Aufnahme 1 einer in Fig. 2 nicht näher dargestellten Presse positioniert, in die zentral ein Dorn 4, 5 einfahrbar ist unter Ausbildung einer zentralen Kapsel-Bohrung bzw. -Lochung 26. Dem Dorn 4, 5 ist im Boden der topfartigen Aufnahme 1 eine zentrale Öffnung 2 zugeordnet, in die der Dorn 4, 5 unter Ausbildung der erwähnten Kapsel-Lochung hineinbewegbar ist. Die Einpreß-Bewegung des Dorns 4, 5 ist in Fig. 2 mit den Teilen 27 angedeutet. Dadurch, daß das Pulver im Bereich der geometrischen Längsachse 27 der Kapsel am geringsten verdichtet ist, läßt sich der Dorn 4, 5 relativ leicht in die mit Pulver gefüllte Kapsel einpressen. Das Pulver 3 erfährt dadurch eine zusätzlich radiale Pressung von innen nach außen unter gleichzeitigem "Porenverschluß" im Bereich des zentralen Innenlochs 26. Dadurch erhält man über den Querschnitt des dann rohrförmigen Preßlings einen etwa konstanten bzw. gleichförmigen Verlauf der Pulverdichte. Durch den erwähnten "Porenverschluß" kann auf die Einschweißung eines Innenmantels aus dünnem, duktilen Blech verzichtet werden. Der nach dem beschriebenen Verfahren mittels der beschriebenen Vorrichtung hergestellte Preßling kann zur Ausbildung eines fertigen Rohres in herkömmlicher Weise unmittelbar stranggepreßt werden.

Wie der Fig. 2 noch entnommen werden kann, erfolgt die Einpressung des Dorns 4, 5 durch den Boden 14 hindurch, und zwar unter Aufbrechen des dünnwandigen Innenbereichs 10. Dabei wird die Kapsel und das in der Kapsel befindliche Metallpulver 3 auch noch einer zusätzlichen axialen Pressung unterworfen, die zu einer geringfügigen Verformung der Kapsel führt, und zwar insbesondere im Bereich der Deckelwölbung 11 bzw. 11'. Dort kann das Pulver unter entsprechender Verformung des Außenmantels bzw. Deckels ausweichen.

Der Dorn besteht aus einem Schaft 4 und einer am freien Ende des Schaftes 4 angeordneten Spitze 5, die bei der Ausführungsform nach Fig. 2 kegelförmig ausgebildet ist. Die Spitze 5 ist lose am Dorn 4 angesetzt, wodurch man zum einen eine hohe Konzentrizität erhält und zum anderen die Möglichkeit hat, die Spitze 5 vor dem Zurückfahren des Dornes in die Ausgangsstellung (entgegen der Pfeile 27) abzunehmen, so daß das Zurückfahren des Dornes durch die Spitze 5 nicht behindert wird. Diese Maßnahme ist vor allem dann von Vorteil, wenn die Spitze 5-wie in Fig. 2 und auch in Fig. 5 dargestellt-längs ihres Umfangs über den Schaft 4 radial vorsteht.

Die Spitze 5 besteht aus einem hochfesten Material, insbesondere Warmarbeitsstahl, Hartmetall oder Keramik. Entsprechend den Fig. 2 und 5 ist die Spitze 5 bzw. 5' an ihrem dem Schaft 4 zugewandten und über diesen geringfügig vorstehenden Umfangsrand 13 bzw. 13' abgerundet. Bei der Ausführungsform nach Fig. 5 ist die Spitze 5' nach Art eines Kegelstumpfes ausgebildet im Gegensatz zu der kegeligen Ausbildung der Spitze 5 bei der Ausführungsform nach Fig. 2.

Die Spitze 5 bzw. 5' und gegebenenfalls auch der Schaft 4 sind vorzugsweise mit einem Schmiermittel versehen, insbesondere in Form eines über die Spitze 5 bzw. 5' und gegebenenfalls auch den Schaft 4 gestülpten Strumpfes 6 aus Glasfasermaterial. Glas als Schmiermittel ist besonders vorteilhaft beim sogenannten "Heißlochen", d. h. bei Ausbildung der Lochung 26 unter erhöhter Temperatur. Normalerweise genügt es, nur die Spitze 5 bzw. 5' mit einer Kappe aus Glasfasermaterial zu versehen. Wünscht man jedoch, nach dem Lochen sofort das Strangpressen anzuschließen, wird vorzugsweise auch der Schaft 4 mit Schmiermittel, z. B. in Form einer Glasfaserschicht, versehen.

Der Dorn bzw. der Schaft 4 desselben ist innerhalb einer Führungshülse 7 der in Fig. 2 nicht näher dargestellten Presse längsverschieblich gelagert. Der Antrieb des Dornes 4, 5 erfolgt vorzugsweise hydraulisch in an sich bekannter Weise.

In Fig. 3 sind mögliche Abwandlungen der Pulver-Kapsel schematisch dargestellt. Die Ausführungsform mit dem randseitig gewölbten Dekkel 9' wurde bereits in Verbindung mit der Ausführungsform nach Fig. 1 beschrieben.

Alternativ dazu kann der Deckal auch als relativ dicke, steife Platte 9" ausgebildet sein, der mit dem zugeordneten stirnseitigen Umfangsrand des Außenmantels 8 verschweißt ist (RingSchweißnaht 28).

Der Boden 14 kann alternativ zu demjenigen nach Fig. 1 durch eine Platte 23 gebildet sein, die außenseitig eine zentrale Ausnehmung 19 aufweist unter entsprechender Reduzierung der Dicke des Bodens in diesem Bereich. Diese Ausführungsform entspricht hinsichtlich ihrer Wirkung derjenigen nach Fig. 1 nur mit dem Unterschied, daß die Ausnehmung 19 außenseitig angeordnet ist, während sie bei der Ausführungsform nach Fig. 1 innenseitig liegt.

Eine weitere Alternative für den Boden 14 ist gekennzeichnet durch einen relativ dicken Ring 16, dessen zentrale Öffnung kapselinnenseitig durch eine dünnwandige Platte 17 verschlossen ist, so daß insgesamt eine Konfiguration ähnlich der Bodenplatte 23 mit außenseitiger Ausnehmung 19 entsteht. Die Platte 17 ist an der kapselinneren Stirnseite des Rings 16 angeschweißt (Schweißnaht 29).

Die Endabschnitte 18 des Außenmantels 8 sind jeweils sich konisch verjüngend ausgebildet. Der dadurch geschaffene Freiraum innerhalb der topfförmigen Ausnehmung 1 wird beim Lochen der Kapsel durch entsprechende Ausdehnung derselben ausgefüllt. Die Kapsel kann sich in diesen Freiraum hinein ausdehnen. Am fertigen Preßling sind die sich konisch verjüngenden Endabschnitte 18 nicht mehr erkennbar.

Der Boden 14 kann selbstverständlich ähnlich wie der Deckel 9 bzw. 9' aus demselben Blech hergestellt sein wie der Außenmantel 8. Es hat sich jedoch gezeigt, daß es einfacher und hinsichtlich der Dichtigkeit der Kapsel sicherer ist, dickwandige Deckel einzuschweißen. Zur leichteren Lochung der Kapsel sollten die Deckel dann jedoch im zentralen Bereich möglichst dünnwandig ausgebildet sein, so daß sie von dem Dorn 4, 5 leichter aufgebrochen und durchdrungen werden können. Dementsprechend ist es von Vorteil, wenn auch der Deckel 9' in Fig. 3 eine ähnliche Konfiguration wie die Bodenplatten 22, 23 bzw. die Bodenplatte gemäß Fig. 1 aufweist.

Es sei noch darauf hingewiesen, daß sämtliche Übergänge zwischen Bereichen unterschiedlichen Durchmessers sowohl an der Kapsel als auch am Dorn, insbesondere an der Kornspitze 5 bzw. 5' jeweils abgerundet bzw. sich stetig ändernd ausgebildet sind.

Nachstehend wird die Vorteilhaftigkeit anhand eines Beispiels demonstriert:

Eine Kapsel mit einem Außendurchmesser von 222 mm und einer Länge von 700 mm sowie einer Wanddicke von 2 mm wurde mit rostfreiem Pulver des Typs 18/8 gefüllt. Die Kapsel war an einem Ende mit einer 30 mm dicken Bodenplatte verschlossen, deren Mittenbereich eine Ausnehmung mit einer Tiefe von etwa 25 mm aufwies. Der Durchmesser der Ausnehmung betrug 104 mm. Die Plattendicke im Bereich der Ausnehmung war daher 5 mm; diese mußte vom Lochdorn durchstoßen werden.

Die Kapsel wurde bei einem Druck von 4000 bar kaltisostatisch gepreßt.

Nach Erwärmen auf 1.150°C wurde die Kapsel in einer Vertikalpresse gelocht. Der dabei erhaltene Preßling zeichnete sich durch eine gute Innenoberfläche sowie eine Exzentrizität der zentralen Lochung von weniger als 4 mm aus.

Nach dem Lochen wurde der Preßling zu einem Rohr mit den Dimensionen: 140x12 mm extrudiert. Das Rohr zeichnete sich sowohl durch eine gute innere als auch gute äußere Oberflächenqualität, eine homogene Struktur sowie gute mechanische Eigenschaften aus.

## Patentansprüche

1. Verfahren zur pulvermetallurgischen Herstellung von Rohren oder dgl. langgestreckten Profilen, bei dem Pulver aus Metall und/oder Metall-Legierungen-gegebenenfalls unter Vorverdichtung mittels Vibration oder dgl.-in eine dünnwandige Kapsel gefüllt, diese anschließend verschlossen und mittels allseitig wirkenden isostatischen Drucks kalt und/oder warm gepreßt und der erhaltene Preßling weiterverarbeitet, insbesondere stranggepreßt wird, dadurch gekennzeichnet, daß die mit Pulver gefüllte Kapsel zur Ausbildung eines rohrförmigen Preßlings nach dem Verschließen und der isostatischen Pressung mittels eines Dorns zentrisch gelocht wird unter entsprechender Pressung des Pulvers radial von innen nach außen.

2. Verfahren nach Anspruch 1, dadurch gekennzeichnet, daß die Lochung der Kapsel unter erhöhter Temperatur, insbesondere etwa 600°C, vorzugsweise etwa 1.100 bis 1.200°C, durchgeführt wird.

3. Verfahren nach Anspruch 1 oder 2, dadurch gekennzeichnet, daß die Kapsel zum Zwecke der Lochung in einem topfartigen Behälter positioniert wird, dessen Boden mit einer zentralen Öffnung für den Durchtritt des Dorns oder dgl. versehen ist.

4. Verfahren nach einem der Ansprüche 1 bis 3, dadurch gekennzeichnet, daß durch die Vorverdichtung das Pulver auf eine Dichte von etwa 70% der theoretischen Dichte verdichtet wird.

5. Verfahren nach einem der Ansprüche 1 bis 4, dadurch gekennzeichnet, daß durch die isostatische Pressung das Pulver auf eine mittlere Dichte von etwa 80 bis 95% der theoretischen Dichte verdichtet wird.

6. Verfahren nach einem der Ansprüche 1 bis 5, dadurch gekennzeichnet, daß die Lochung der Kapsel unter Verwendung eines Schmiermittels erfolgt, insbesondere in Form von Glas.

7. Kapsel, insbesondere zur Durchführung des Verfahrens nach einem oder mehreren der Ansprüche 1 bis 6, dadurch gekennzeichnet, daß sie einen Außenmantel (8) sowie Deckel (9; 9') jeweils aus dünnem, duktilen Blech sowie einen Boden (14) aufweist, der zumindest einen verstärkten, dicker ausgebildeten Umfangsrand (15) aufweist.

8. Kapsel nach Anspruch 7, dadurch gekennzeichnet, daß der Deckel (9; 9'), Außenmantel (8) und Boden (14) jeweils miteinander schweißverbunden (Schweißnähte 12, 25) sind.

9. Kapsel nach Anspruch 7, dadurch gekennzeichnet, daß der Deckel (9; 9') integraler Bestandteil des Außenmantels (8) ist.

10. Kapsel nach einem der Ansprüche 7 bis 9, dadurch gekennzeichnet, daß der Außenmantel (8) sich jeweils konisch verjüngende Endabschnitte (18) aufweist.

11. Kapsel nach einem der Ansprüche 7 bis 10, dadurch gekennzeichnet, daß der dem Deckel (9) zugeordnete Endabschnitt des Außenmantels (8) radial nach innen gewölbt (Umfangswölbung 11) ausgebildet ist, oder daß der Deckel (9') einen zum Außenmantel (8) hin gewölbten Umfangsrand (11') aufweist.

12. Kapsel nach einem der Ansprüche 7 bis 11, dadurch gekennzeichnet, daß der Boden (14) aus einer relativ dicken, vorzugsweise etwa 10 bis 30 mm dicken Metallplatte besteht, dessen Mittenbereich (10) entweder innenseitig oder außenseitig eine Ausnehmung aufweist, die zu einer entsprechend reduzierten Dicke des Bodens in diesem Bereich von etwa 3 bis 7, insbesondere etwa 5 mm, führt.

13. Kapsel nach einem der Ansprüche 7 bis 12, dadurch gekennzeichnet, daß der Deckel statt aus dünnem, duktilen Blech ähnlich wie der Boden (14) aus einer relativ dicken Metallplatte (9") besteht, die ebenso wie der Boden innen- und/ oder außenseitig eine die Dicke des Bodens reduzierende Ausnehmung aufweisen kann.

14. Einrichtung zur Durchführung des Verfahrens nach einem der Ansprüche 1 bis 6, bestehend aus einer Kapsel nach einem der Ansprüche 7-13 und einer topfartigen Aufnahme (1) für die Kapsel und einem zentral in die topfartige Aufnahme (1) einfahrbaren Dorn (4, 5), dem eine entsprechend zentral angeordnete Öffnung (2) im Boden der topfartigen Aufnahme (1) zugeordnet ist.

15. Einrichtung nach Anspruch 14, dadurch gekennzeichnet, daß der Dorn (4, 5) eine kegel-oder kegelstumpfartig ausgebildete Spitze (5 bzw. 5') aus hochfestem Material, insbesondere Warmarbeitsstahl, Hartmetall oder Keramik umfaßt, wobei die Spitze (5; 5') vorzugsweise lose am freien Ende eines hin- und herbewegbaren Schaftes (4) angesetzt ist und diesen längs ihres Umfanges in radialer Richtung geringfügig überragt.

16. Einrichtung nach Anspruch 15, dadurch gekennzeichnet, daß der dem Schaft (4) zugewandte und über diesen geringfügig vorstehende Umfangsrand (13; 13') der Spitze (5; 5') abgerundet ist.

17. Einrichtung nach einem der Ansprüche 14 bis 16, dadurch gekennzeichnet, daß die Spitze (5; 5') und gegebenenfalls auch der Schaft (4) des Lochdorns mit Schmiermittel versehen ist, insbesondere in Form eines über die Spitze (5; 5') und gegebenenfalls auch den Schaft (4) gestülpten Strumpfes (6) aus Glasfasermaterial.

## Revendications

1. Procédé de fabrication par métallurgie des poudres de tubes ou profilés analogues, dans lequel on charge une capsule à parois minces de poudre de métal et/ou d'alliages métalliques -le cas échéant avec prédensification au moyen de vibrations ou analogue-, on ferme ensuite cette capsule et on la presse à froid et/ou à chaud au moyen d'une pression isostatique s'exerçant de tous côtés, et on poursuit le façonnage de l'ébauche pressée obtenue, en particulier par extrusion, caractérisé en ce que la capsule garnie de poudre, pour la formation d'une ébauche pressée tubulaire, est percée de façon centrale au moyen d'un mandrin, après la fermeture et le pressage isostatique, avec pressage correspondant de la poudre radialement de l'intérieur vers l'extérieur.

2. Procédé selon la revendication 1, caractérisé en ce que le perçage de la capsule est effectué à température élevée, en particulier environ 600°C, de préférence environ 1100 à 1200°C.

3. Procédé selon l'une des revendications 1 et 2, caractérisé en ce qu'on positionne la capsule en vue du perçage dans un récipient en forme de godet dont le fond présente une ouverture centrale pour le passage du mandrin ou analogue.

4. Procédé selon l'une des revendications 1 à 3, caractérisé en ce qu'on densifie la poudre par la prédensification à une densité d'environ 70% de la densité théorique.

5. Procédé selon l'une des revendications 1 à 4, caractérisé en ce qu'on densifie la poudre par le pressage isostatique à une densité moyenne d'environ 80 à 95% de la densité théorique.

6. Procédé selon l'une des revendications 1 à 5, caractérisé en ce que le perçage de la capsule intervient en utilisant un lubrifiant, en particulier sous forme de verre.

7. Capsule, en particulier pour la mise en oeuvre du procédé selon une ou plusieurs des revendications 1 à 6, caractérisée en ce qu'elle comporte une paroi latérale extérieure (8) ainsi qu'un couvercle (9; 9') chacun en tôle mince ductile ainsi qu'un fond (14) qui présente au moins un bord périphérique (15) renforcé plus épais.

8. Capsule selon la revendication 7, caractérisée en ce que le couvercle (9; 9'), la paroi latérale extérieure (8) et le fond (14) sont liés les uns aux autres par soudage (cordons de soudure 12, 25).

9. Capsule selon la revendication 7, caractérisée en ce que le couvercle (9; 9') fait partie intégrante de la paroi latérale extérieure (8).

10. Capsule selon l'une des reveendications 7 à 9, caractérisée en ce que la paroi latérale extérieure (8) présente des portions d'extrémité (18) qui se rétrécissent chacune en cône.

11. Capsule selon l'une des revendications 7 à 10, caractérisée en ce que la portion d'extrémité de la paroi latérale extérieure (8) associée au couvercle (9) est courbée radialement vers l'intérieur (courbure périphérique 11), ou que le couvercle (9') présente un bord périphérique (11') courbé en direction de la paroi latérale extérieure (8).

12. Capsule selon l'une des revendications 7 à 11, caractérisée en ce que le fond (14) est formé d'une plaque métallique relativement épaisse, de préférence d'environ 10 à 30 mm, dont la région centrale (10) comporte sur sa face intérieure ou sur sa face extérieure un évidement conduisant à une épaisseur réduite en conséquence du fond dans cette région d'environ 3 à 7, en particulier environ 5 mm.

13. Capsule selon l'une des revendications 7 à 12, caractérisée en ce que le couvercle est formé, au lieu d'une tôle mince ductile, comme le fond (14) d'une plaque métallique (9") relativement épaisse, qui peut comporter de même que le fond, sur sa face intérieure et/ou sa face extérieure, un évidement réduisant l'épaisseur du fond.

14. Installation pour la mise en oeuvre du procédé selon l'une des revendications 1 à 6, composée d'une capsule selon l'une des revendications 7 à 13 et d'un logement (1) en forme de godet pour la capsule et d'un mandrin (4, 5) pouvant être enfilé de façon centrale dans le logement en forme de godet (1) et associé à une ouverture (2) disposée en correspondance de façon centrale dans le fond du logement en forme de godet.

15. Installation selon la revendication 14, caractérisée en ce que le mandrin comprend une pointe (5 ou 5') de forme conique ou tronconique en matériau à haute résistance, en particulier acier pour travail à chaud, métal dur ou céramique, la pointe (5; 5') étant de préférence montée de façon lâche à l'extrémité libre d'une tige (4) mobile alternativement et dépassant légèrement de celle-ci en direction radiale le long de son périmètre.

16. Installation selon la revendication 15, caractérisée en ce que le bord périphérique (13; 13') de la pointe (5; 5') tourné vers la tige (4) et dépassant légèrement de celle-ci est arrondi.

17. Installation selon l'une des revendications 14 à 16, caractérisée en ce que la pointe (5; 5') et le cas échéant aussi la tige (4) du mandrin de perçage sont munies de lubrifiant, en particulier sous forme d'une gaine (6) en fibres de verre enfilée sur la pointe (5; 5') et le cas échéant aussi sur la tige (4).

## Claims

1. A method of powder-metallurgically producing pipes or like elongated profiles, in which powder consisting of a metal and/or metal alloys is filled into a thin-walled capsule-if desired, by precompaction by means of vibration or the like-said capsule is subsequently closed and cold and/or hot pressed by means of isostatic pressure acting on every side, and the resulting compact is further processed, in particular extruded, characterized in that after closure and isostatic pressing said powder-filled capsule is pierced centrally by means of a mandrel with corresponding radial compression of the powder from the inside to the outside to form a tubular compact.

2. The method as claimed in claim 1, characterized in that said piercing of said capsule is performed at an elevated temperature, in particular at about 600°C, preferably at about 1,100-1,200-C.

3. The method as claimed in claim 1 or claim 2, characterized in that for piercing, said capsule is positioned in a cup-like container the bottom of which is provided with a central opening for passing said mandrel or the like therethrough.

4. The method as claimed in any one of claims 1 to 3, characterized in that by said precompaction said powder is compacted to a density of about 70% of the theoretical density.

5. The method as claimed in any one of claims 1 to 4, characterized in that by said isostatic pressing said powder is compacted to an average density of about 80-95% of the theoretical density.

6. The method as claimed in any one of claims 1 to 5, characterized in that said capsule is pierced by using a lubricant, in particular in the form of glass.

7. A capsule, in particular for carrying out the method as claimed in one or several of claims 1 to 6, characterized in that it comprises an outer jacket (8) as well as a cover (9; 9') each consisting of thin ductile sheet metal as well as a bottom (14) having at least an enlarged thicker peripheral edge (15).

8. The capsule as claimed in claim 7, characterized in that said cover (9; 9'), said outer jacket (8) and said bottom (14) are respectively joined to each other by welding (welds 12, 25).

9. The capsule as claimed in claim 7, characterized in that said cover (9; 9') is an integral part of said outer jacket (8).

10. The capsule as claimed in any one of claims 7 to 9, characterized in that said outer jacket (8) has respectively conically tapering end portions (18).

11. The capsule as claimed in any one of claims 7 to 10, characterized in that said end portion of said outer jacket (8) which is associated with said cover (9) is radially curved inwardly (peripheral curvature 11), or that said cover (9') has a peripheral edge (11') curved towards said outer jacket (8).

12. The capsule as claimed in any one of claims 7 to 11, characterized in that said bottom (14) is made of a relatively thick metal plate, preferably having a thickness of about 10-30 mm, the central area (10) of which has a recess provided either on the inside or on the outside thereof and resulting in a correspondingly reduced thickness of the bottom in said area of about 3-7 mm, in particular of about 5 mm.

13. The capsule as claimed in any one of claims 7 to 12, characterized in that, instead of being made of thin ductile sheet metal, said cover like said bottom (14) is made of a relatively thick metal plate (9") which just like said bottom may on its inside and/or its outside be provided wiht a recess reducing the thickness of said bottom.

14. An apparatus for carrying out the method as claimed in any one of claims 1 to 6, comprising a capsule as claimed in any one of claims 7 to 13 and a cup-like receptacle (1) for accommodating said capsule, and a mandrel (4, 5) centrally movable into said cup-like receptacle (1), a correspondingly centrally disposed opening (2) in the bottom of said cup-like receptacle (1) cooperating therewith.

15. The apparatus as claimed in claim 14, characterized in that said mandrel (4, 5) comprises a conical or truncated tip (5 and 5', respectively) made of high-strength material, in particular hot work steel, hardmetal or ceramics, said tip (5; 5') preferably being loosely attached to the free end of a reciprocable shaft (4) and slightly projecting therebeyond in radial direction along its circumference.

16. The apparatus as claimed in claim 15, characterized in that the peripheral edge (13; 13') of said tip (5; 5') facing said shaft (4) and slightly projecting therebeyond is rounded.

17. The apparatus as claimed in any one of claims 14 to 16, characterized in that said tip (5; 5') and, if desired, also said shaft (4) of said piercing mandrel are provided with a lubricant, in particular in the form of a hose (6) of glass fiber material fitted onto said tip (5; 5') and, if desired, also onto said shaft (4).
